# EUROPÄISCHE PATENTSCHRIFT

(11) **EP 0 627 012 B1**
(45) Veröffentlichungstag und Bekanntmachung des Hinweises auf die Patenterteilung: **30.07.1997**
(21) Anmeldenummer: 93903828.7
(22) Anmeldetag: 25.02.1993
(51) Int. Cl.: C21C 1/02

(54) **VERFAHREN ZUR ENTSCHWEFELUNG VON EISENSCHMELZEN BEI MINIMALEM SCHLACKE-ANFALL UND EINE DAFÜR GEEIGNETE VORRICHTUNG**
PROCESS FOR DESULPHURISING IRONS MELTS WITH MINIMAL SLAG PRODUCTION AND SUITABLE DEVICE THEREFOR
PROCEDE DE DESULFURATION DE BAINS DE FER EN FUSION AVEC PRODUCTION MINIMALE DE LAITIER ET DISPOSITIF APPROPRIE POUR CE PROCEDE

(30) Priorität: 27.02.1992 DE 4206091
(43) Veröffentlichungstag der Anmeldung: 07.12.1994
(73) Patentinhaber: MORE, Anton, D-84489 Burghausen (DE)
(72) Erfinder: MORE, Anton, D-84489 Burghausen (DE)
(74) Vertreter: Haft, von Puttkamer, Berngruber, Czybulka
(86) Internationale Anmeldenummer: DE9300165
(87) Internationale Veröffentlichungsnummer: WO9317131

(56) Entgegenhaltungen:
- DE-A- 2 246 615
- PATENT ABSTRACTS OF JAPAN vol. 3, no. 133 (C-63)(152) 7. November 1979
- METALS Bd. 2, Nr. 20, Januar 1968, LONDON Seite 51 'slag refining of cast iron'
- Derwent Publications Ltd., London, GB; AN 76-52764XC28

## Beschreibung

Die Erfindung betrifft ein Verfahren zur Entschwefelung von Eisenschmelzen bei minimalem Schlacke-Anfall und eine dafür geeignete Vorrichtung.

Roheisen, wie es aus dem Hochofen kommt, enthält üblicherweise 0,03 % - 0,08 % Schwefel. Es ist Stand der Technik, den Schwefelgehalt des Roheisens vor der Weiterverarbeitung im Stahlwerk je nach Verwendungszweck des erzeugten Stahles, durch verschiedene Entschwefelungsverfahren auf Gehalte kleiner 0,01 % oder kleiner 0,005 % abzusenken.

Zur Entschwefelung des Roheisens werden carbidhaltige Entschwefelungsmittel oder im zunehmenden Maße Gemische, welche metallisches Magnesium enthalten. verwendet. Auch die Sodaentschwefelung ist noch gebräuchlich.

In der JP-A-54/114 415 wurde vorgeschlagen, Gußeisen mit einer mittels Elektroden erhitzten Schlacke aus Alkalimetalloxiden, Fluoriden und Aluminiumoxid dadurch zu entschwefeln, daß das flüssige Gußeisen durcn ein oberhalb der Schlacke befindliches Sieb aus Feuerfestmaterial gegossen wird und die so entstandenen Metalltropfen beim Passieren der Schläckenschicht entschwefelt werden. Das entschwefelte Gußeisen sammelt sich am Boden des Ofens und wird durch einen Schieber abgelassen. Die verbrauchte Schlacke muß durch frische Schlacke ersetzt werden.

In der Zeitschrift Metals, Bd. 2, Nr 20, Januar 1968 wird eine Methode zur Entschwefelung und Entphosphorung von Gußeisen beschrieben. Für die Entschwefelung wird eine mittels Elektroden erhitzte Kalkaluminatschlacke verwendet, die jedoch nicht regeneriert wird.

Bei der Roheisenentschwefelung fallen große Mengen schwefelhaltiger Schlacken an, die zudem etwa 50 % Eisen enthalten. Der Anfall an verbrauchter, eisenhaltiger Entschwefelungsschlacke aus der Roheisenentschwefelung eines großen Hochofens mit einer Tagesproduktion von 10.000 t Roheisen, beträgt etwa 300 t täglich.
Die Rückgewinnung des Eisens aus der Schlacke ist arbeitsaufwendig und teuer.

Da das Deponieren großer Mengen sulfidhaltiger Schlacken, die bei Einwirkung von Wasser das giftige und übelriechende Schwefelwasserstoffgas abgeben, in dichtbewohnten Gebieten nicht mehr möglich ist, wurden sehr teuere, naßchemische Aufbereitungsverfahren für diese Schlacken entwickelt (DE 3837249A1).

Auch nicht umgesetztes Carbid kann in den verbrauchten Entschwefelungsschlacken enthalten sein, welches bei Einwirkung von Wasser giftiges und explosives Azytylengas freisetzt.

Bei dem Entschwefelunsprozeß nach dem Stand der Technik kommt es durch das Einblasen von Entschwefelungsgemischen mittels einer Tauchlanze in der Torpedo- oder der Chargierpfanne zu einem beträchtlichen Temperaturabfall. Im ungünstigsten Fall kann das zum Einfrieren großer Mengen an Roheisen führen, was mit erheblichen finanziellen Verlusten verbunden ist.

Aufgabe der Erfindung war es, ein Verfahren zur Entschwefelung von Eisenschmelzen zur Verfügung zu stellen, das die genannten Nachteile vermeidet, sowie eine Vorrichtung zur Durchführung des Verfahrens vorzusehen.

Die Aufgabe wird gelöst durch ein Verfahren mit den Merkmalen des Patentanspruches 1; die Vorrichtung wird in dem Patentanspruch 9 beschrieben.

Mit der Erfindung, wurde ein Verfahren zur Entschwefelung von Eisenschmelzen gefunden, welches sowohl für Roheisen wie auch für Gußeisen angewendet werden kann, das die gravierenden Nachteile der üblichen Entschwefelungsverfahren für Eisenschmelzen nicht hat, da dabei von vorneherein fast keine schwefelhaltige Schlacke anfällt und auch diese entschwefelt werden kann.

Ein weiterer Vorteil des erfindungsgemäßen Verfahrens ist, daß auch die teure Aufbereitung einer hoch eisenhaltigen Schlacke entfällt.

Prinzipiell kann das erfindungsgemäße Verfahren ohne die teuren Entschwefelungsmittel auf Carbid- oder Magnesiumbasis auskommen, wodurch es wesentlich kostengünstiger ist, als die derzeit gebräuchlichen Verfahren, die dem Stand der Technik entsprechen.

Bei dem erfindungsgemäßen Verfahren wird das Roheisen nicht wie üblich in der Torpedopfanne bzw. der Chargierpfanne des Stahlwerkes entschwefelt, sondern es wird dafür z.B. ein besonders entwickelter, mittels Elektroden aus Graphit oder Kohle elektrisch beheizter Niederschachtofen oder ein entsprechend adaptierter Pfannenofen bzw. Elektroofen herangezogen. In diesem Ofen werden durch Widerstandserhitzung so große Mengen an basischer Schlacke erschmolzen, daß beim Entschwefelunsprozeß ein Gewichtsverhältnis Eisenschmelze zu Schlacke kleiner 10, vorzugsweise kleiner 5, und bei kontinuierlicher Entschwefelung besonders bevorzugt kleiner 2,5, eingehalten wird.

Ein für das Verfahren geeigneter Niederschachtofen ist kippbar und hat eine Ausgießvorrichtung, die es gestattet, die entschwefelte Eisenschmelze unter der Entschwefelungschlacke abzuziehen. Das gelingt bevorzugt mittels eines Ausgußrohrs, welches bis zum Boden des Arbeitsraumes des Ofens herabreicht. Gegenüber dem Ausgußrohr befindet sich eine Einlaufrinne für das zu entschwefelnde Roheisen. Am Boden des Ofenkessels unterhalb der Einlaufrinne für das Roheisen kann eine Düse bzw. ein Spülstein angebracht sein. Es können aber auch mehrere Düsen bzw. Spülsteine am Boden oder an den Seitenwänden des erfindungsgemäßen Niederschachtofens angebracht sein. Zur besseren Verwirbelung von Roheisen und Entschwefelungschlacke kann sich unter der Einlaufrinne, aber oberhalb der Bodendüse ein Trichter befinden, in dem das einlaufende, schwefelhaltige Roheisen mit der von unten in dem Trichter hochschießenden Entschwefelungsschlacke intensiv vermischt wird. Dabei wird bereits ein Großteil der Entschwefelungsarbeit vollbracht.

Der Ofen wird zweckmäßigerweise mit Kohlestampfmasse, Kohlesteinen bzw. insbesondere am Ofenboden und dort, wo überwiegend flüssiges Eisen mit der Auskleidung in Berührung kommt mit kohlenstoffhaltigen, basischen oder hoch tonerdehaltigen feuerfesten Steinen ausgekleidet.

Auch andere Schmelzaggregate können für das erfindungsgemäße Verfahren herangezogen werden. Voraussetzung dafür ist, daß die Möglichkeit besteht, darin Schlacke mittels Elektroden zu schmelzen und das Eisen entweder kontinuierlich oder diskontinuierlich getrennt von der Schlacke auszugießen. Schmelzaggregate, welche nach entsprechender Adaptierung für erfindungsgemäße Verfahren verwendet werden können, sind Pfannenöfen oder z.B. Elektroöfen mit exzentrischem Bodenabstich.

Die beschriebene feuerfeste Auskleidung ist auch für Pfannenöfen bzw. Elektroöfen zweckmäßig, die für das erfindungsgemäße Verfahren adaptiert wurden.

Der Entschwefelungsvorgang kann so vor sich gehen, daß zuerst eine basische Schlacke im Ofen erschmolzen und dann das schwefelreiche Roheisen eingefüllt wird. Auch die umgekehrte Reihenfolge, speziell bei Verwendung eines Pfannenofens, ist möglich und sinnvoll.

Die chemische Analyse der verwendeten Schlacke lautet wie folgt:

| | | |
|---|---|---|
| SiO₂ = | max. | 20 Gew.% |
| Al₂O₃ = | max. | 30 Gew.% |
| SiO₂ + Al₂O₃ + TiO₂ = | | 5 - 40 Gew.% |
| FeO = | max. | 2,0 Gew.% |
| MnO = | max. | 1,5 Gew.% |
| CaO + MgO + BaO + Na₂O + K₂O = | | 25 - 65 Gew.% |
| MgO = | max. | 20 Gew.% |
| Na₂O + K₂O = | max. | 10 Gew.% |
| CaF₂ = | | 0 - 60 Gew.% |
| CaO + MgO + BaO + Na₂O + K₂O + CaF₂ = | | 50 - 85 Gew.% |
| | | |
| $\frac{\text{CaO + MgO}}{{\text{SiO}}_{\text{2}} {\text{+ 0,5Al}}_{\text{2}} {\text{O}}_{\text{3}}}$ = | mind. 2 | |
| | | |
| $\frac{{\text{Na}}_{\text{2}} {\text{O + K}}_{\text{2}} \text{O}}{{\text{SiO}}_{\text{2}}}$ = | max. 1 | |

sowie rohstoffbedingte Verunreinigungen.

Die bevorzugte Zusammensetzung der Schlacke hat folgende chemische Analyse:

sowie rohstoffbedingte Verunreinigungen.

Die besonders bevorzugte Zusammensetzung der erfindungsgemäßen Schlacke hat folgende chemische Zusammensetzung:

| | | |
|---|---|---|
| SiO₂ = | | 5 - 15 Gew.% |
| Al₂O₃ = | max. | 25 Gew.% |
| SiO₂ + Al₂O₃ + TiO₂ = | | 25 - 40 Gew.% |
| TiO₂ = | max. | 5 Gew.% |
| FeO = | max. | 0,7 Gew.% |
| MnO = | max. | 0,5 Gew.% |
| CaO + MgO = | | 50 - 65 Gew.% |
| MgO = | max. | 5 Gew.% |
| CaF₂ = | | 7 - 30 Gew.% |
| CaO + MgO + CaF₂ = | | 55 - 75 Gew.% |
| Na₂O + K₂O = | max. | 0,5 Gew.% |
| | | |
| $\frac{\text{CaO + MgO}}{{\text{SiO}}_{\text{2}} {\text{+ 0,5Al}}_{\text{2}} {\text{O}}_{\text{3}}}$ = | mind. 2 | |

sowie rohstoffbedingte Verunreinigungen.

Das Erschmelzen der Schlacke geht so vor sich, daß nach dem Zünden eines Lichtbogens zwischen Graphit- oder Kohleelektroden ein Teil der Schlacke verflüssigt wird. Sobald ein Schlackebad vorhanden ist, werden die Elektroden in die flüssige Schlacke eingetaucht, die fortan durch Widerstandserhitzung erwärmt wird.

In dem so gebildeten Schlackebad werden die restlichen Mengen der benötigten Schlacke aufgelöst.

Die flüssige Schlacke wird auf eine Temperatur von 1400 - 1800°C, vorzugsweise auf 1500 - 1700°C, besonders bevorzugt auf 1550 - 1650°C gebracht.

In diese heiße Schlacke läßt man sodann die schwefelhaltige Eisenschmelze gleichmäßig einfließen. Es erfolgt eine sehr rasche Entschwefelung der Eisenschmelze. Besonders schnell geht die Entschwefelungsreaktion vor sich, wenn beispielsweise durch einen Spülstein oder eine oder mehrere Bodendüsen ein Gas, bestehend aus Argon, Stickstoff oder Luft oder aus Mischungen dieser Gase, eingeblasen wird, wodurch heiße Schlacke der zufließenden Eisenschmelze entgegengespült wird. Außerdem wird auch eine Eisenschmelze, welche sich bereits am Ofenboden abgesetzt hat, heftig gerührt. Sie kann dabei den restlichen Schwefel an die heiße Schlacke abgeben. Durch einen Trichter im Einlauf, der von der flüssigen Schlacke bedeckt ist und in den die schwefelhaltige Eisenschmelze hineinläuft, kann die Umsetzung der Eisenschmelze mit der Schlacke intensiviert werden. Dazu wird heiße Schlacke von unten mit Hilfe eines Gasstrahles durch den Trichter hochgefördert. Die heiße Schlacke wird dabei mit der einlaufenden Eisenschmelze verwirbelt. Sie transportiert die Eisenschmelze oben aus dem Trichter wieder heraus.

Auch mittels einer oder mehrerer in die Schlackenschmelze von oben eintauchender Lanzen können Gase wie z.B. Luft und/oder Wasserdampf in die Schlackenschmelze bzw. durch die Schlackenschmelze bis in die Eisenschmelze eingeblasen und dadurch der Entschwefelungsvorgang beschleunigt werden.

Um die Entschwefelungsreaktion weiter zu beschleunigen, können durch die Bodendüse auch die üblichen Entschwefelungsmittel für Roheisen z.B. auf Basis Karbid oder Kalk mit dem Gas eingeblasen werden.

Eine solche Maßnahme kann beispielsweise zweckmäßig sein, wenn eine Eisenschmelze mit besonders hohem Schwefelgehalt und/oder auf einen extrem niedrigen Endgehalt in kürzester Zeit entschwefelt werden muß.

Auch zur Korrektur der Schlackenzusammensetzung kann das Einblasen einer kleinen Menge der Entschwefelungsmittel zweckmäßig sein. Das gilt insbesondere dann, wenn etwas Hochofenschlacke mit dem Roheisen in den Niederschachtofen mitläuft.

Infolge der günstigen Bedingungen für das Entschwefeln des Roheisens verläuft der Prozeß sehr schnell, so daß nach dem Ankippen des Ofens kontinuierlich entschwefelte Eisenschmelze aus dem Ausgußrohr ausgegossen werden kann. Die Entschwefelung erfolgt in diesem Fall im Durchlauf.

Es ist jedoch auch eine Arbeitsweise möglich, bei der in den Niederschachtofen das Roheisen eingefüllt wird und gleichzeitig schon die Entschwefelung stattfindet. Anschließend wird nachentschwefelt und dann durch Ankippen des Niederschachtofens das Roheisen ausgegossen. Falls sich das Ausgießloch zugesetzt hat, muß es z.B. mittels einer Elektrode aufgebrannt werden.

Auch die Verwendung eines entsprechend adaptierten Pfannenofens oder Elektroofens für das erfindungsgemäße Verfahren ist möglich.
Bei Verwendung eines Pfannenofens wird die Pfanne zuerst mit schwefelreichem Roheisen gefüllt, sodann mit Hilfe von Elektroden eine solche Menge an flüssiger Schlacke auf dem Roheisen erschmolzen, daß das Gewichtsverhältnis Eisen zu Schlacke von 10 zu 1 nicht unterschritten wird.
Bereits während des Aufschmelzens der Schlacke bis zum Ende des Entschwefelungsvorgangs wird das Roheisen durch Einblasen von Gasen durch einen oder mehrere Spülsteine am Boden der Pfanne gerührt.
Nach dem Aufschmelzen der Schlacke wird mittels einer oder mehrerer in die Schlacke eintauchender wassergekühlter Lan-Luft oder Luft und Wasser bzw. Wasserdampf in die Schmelze eingeblasen.
Der Vorgang wird so lange fortgesetzt bis der erwünschte Schwefelgehalt des Roheisens erreicht ist.
Anschließend wird das entschwefelte Roheisen durch einen am Boden der Pfanne befindlichen Schieber ausgegossen.
Danach wird frisches, schwefelreiches Roheisen in die Pfanne gefüllt und mit der Entschwefelung der nächsten Charge begonnen.

Die Schlacke ist üblicherweise erschöpft, wenn ihr Schwefelgehalt etwa 6 - 8 Gew.% überstiegen hat. Mit einem Niederschachtofen, der 5 t Entschwefelungsschlacke enthält, können auf diese Weise 750 t bis 1000 t Roheisen von einem Anfangsschwefelgehalt von 0,05 % auf einen Endschwefelgehalt von 0,01 % entschwefelt werden. Bei einem Hochofen, der 10.000 t Roheisen pro Tag produziert, ist das nach ca. 1 1/2 bis 2 1/2 Stunden der Fall.

Speziell bei der Verwendung fluorhaltiger Entschwefelungsschlacken kann jedoch z.B. durch Einblasen von Sauerstoff, Luft, Wasserdampf oder deren Mischungen in die Schlacke ein für den Fachmann überraschend großer Teil des Schwefels aus der Schlacke bereits während des Entschwefelungsvorgangs entfernt werden, ohne daß dadurch die Schlacke ihre Entschwefelungswirkung einbüßt.

So kann z.B. durch intensives Einblasen von Luft bzw. von Gemischen aus Luft und Wasserdampf mittels einer oder mehrerer Lanzen in die Schlacke ein Schwefelabbau in der Schlacke von etwa 1 Gew.% je Stunde erzielt werden. Das bedeutet, daß die 25-fache Tonnage an Roheisen, bezogen auf das Gewicht der Entschwefelungsschlacke von einem Anfangsgehalt von 0,05 Gew.% auf einen Endgehalt von 0,01 Gew.% Schwefel stündlich entschwefelt werden kann, ohne daß der Schwefelgehalt in der Schlacke ansteigt.

Mit einem erfindungsgemäßen Niederschachtofen, der 20 t Schlacke mit erfindungsgemäßer Zusammensetzung enthält, können auf diese Weise tagelang stündlich etwa 500 t Roheisen von 0.05 auf 0,01 % entschwefelt werden.

Dieses Ergebnis ist für den Fachmann aus 2 Gründen völlig überraschend:
1) Eine Entfernung des Schwefels aus einer Entschwefelungsschlacke in diesem Umfang wurde bisher noch nicht beschrieben.
2) Nach herrschender Lehrmeinung verliert eine Schlacke mit hohen Gehalten an Schwefel, welche oxidierend behandelt wird, nicht nur ihre Fähigkeit zu entschwefeln, sondern wirkt im Gegenteil auf Eisenschmelzen mit niedrigem Schwefelgehalt rückschwefelnd.

Aber auch beim erfindungsgemäßen Schmelzvorgang allein, ohne zusätzliches Einblasen von Sauerstoff, Luft bzw. Wasserdampf oder deren Gemisch in die Schlacke, verliert die Schlacke einen Teil ihres Schwefelgehaltes.

Somit kann völlig überraschend eine beträchtlich größere Menge Roheisen entschwefelt werden, als dies aufgrund der Schwefellöslichkeit der Schlacke möglich ist.

Wenn die Entschwefelungsschlacke mit Schwefel gesättigt wurde, d.h. wenn der erwünschte Entschwefelungsgrad nicht mehr erreicht wird, kann die Schlacke einem Regenerationsprozeß unterworfen werden. Dazu wird zuerst der Roheisenzufluß gestoppt und das Roheisen völlig ausgegossen.

Die anschließende Regenerierung der schlacke erfolgt durch Oxidation, gegebenenfalls nach Zugabe von SiO₂ und/oder Al₂O₃. Die Oxidation der Schlacke kann durch Einblasen von Luft und/oder Sauerstoff oder durch Zugabe eines Oxidationsmittels wie Eisenoxid, Eisenerz und/oder- Manganerz erfolgen. Binnen weniger Minuten kann der Schwefelgehalt der oxidierten Schmelze beispielsweise von 6 % auf unter 0,20 % abgesenkt werden.

Daraufhin wird ein Reduktionsmittel (beispielsweise Kohle, Koks, Braunkohlenkoks, Torfkoks oder Holzkohle) auf die Schmelze aufgegeben und durch Überhitzen der Schmelze die Oxide aus der Entschwefelungsschlacke reduziert. Auch andere Reduktionsmittel wie z.B. Aluminium können zur Reduktion der Schwermetalloxide der Schlacke verwendet werden.

Sobald die Schwermetalloxide reduziert wurden, d.h. daß eine sogenannte weiße Schlacke vorliegt, kann mit dem Entschwefelungsprozeß für Roheisen wieder begonnen werden.

Bei dem Oxidationsprozeß entsteht SO₂, welches z.B. in einem üblichen Wäscher durch Umsetzen mit Kalkhydrat im Abgasstrom des Ofens zu Gips umgewandelt werden kann. Dieser Gips aus der Umsetzung der Rauchgase mit Kalk ist problemlos weiterverarbeitbar oder deponierbar.

Das erfindungsgemäße Verfahren ist somit sehr umweltfreundlich. Bezogen auf den Stand der Technik fällt nur ein Bruch teil an verbrauchter Entschwefelungsschlacke an und selbst diese kann zu schwefelarmer, hochwertiger Entschwefelungsschlacke aufgearbeitet werden. Daneben entstehen geringe Mengen an Gips, der problemlos deponiert oder weiterverarbeitet werden kann.

Ein geringer Anfall an Schlacke ist unvermeidbar, weil das schwefelhaltige Roheisen vor dem Entschwefelungsvorgang nicht quantitativ von mitlaufender Hochofenschlacke abgetrennt werden kann. Um die chemische Analyse der Entschwefelungsschlacke ständig auf optimaler Zusammensetzung zu halten, müssen deshalb entsprechend der Menge und chemischen Analyse der mitlaufenden Hochofenschlacke geringe Mengen vor allem von Kalk, Flußspat und evtl. Tonerde der Entschwefelungsschlacke zugesetzt werden.

Aus diesem Grunde muß von Zeit zu Zeit etwas Entschwefelungsschlacke abgegossen werden.

Der beste Zeitpunkt dafür ist nach dem beschriebenen Oxidations- und Reduktionsvorgang der Schlacke. Zu diesem Zeitpunkt ist die Schlacke schwefelarm und hat ihre maximale Entschwefelungskraft. Eine solche Schlacke kann mit Vorteil z.B. in einem Pfannenofen als hochwertiger und preisgünstiger Schlackenrohstoff eingesetzt werden.

Bei dem erfindungsgemäßen Entschwefelungsverfahren für Eisenschmelzen fällt somit keine Schlacke an, die deponiert oder einem anderen aufwendigen Aufbereitungsverfahren unterzogen werden müßte.

Ein weiterer Vorteil des erfindungsgemäßen Verfahrens ist, daß das Roheisen beim Entschwefelungsprozeß aufgeheizt wird.

Der erfindungsgemäße Niederschachtofen kann bei ausreichender Trafoleistung sogar zum zusätzlichen Einschmelzen und Entschwefeln von Eisenschrott verwendet werden. Das kann z.B. so vor sich gehen, daß in dem erfindungsgemäßen Ofen kontinuierlich eine gewisse Menge an geschnittenem Eisenschrott chargiert wird.

Es liegt in der Natur des erfindungsgemäßen Verfahrens, daß Probleme wie der Temperaturabfall durch das Einblasen von Entschwefelungsgemischen mittels einer Tauchlanze, wie er gemäß dem Stand der Technik üblich ist, nicht auftreten können.

Auch der umständliche, zeitaufwendige und mit weiteren Temperaturverlusten verbundene Abschlackvorgang für die verbrauchte, schwefelhaltige Schlacke nach dem Entschwefelungsvorgang durch das Einblasen von Entschwefelungsmitteln gemäß dem Stand der Technik entfällt bei dem erfindungsgemäßen Verfahren, da das entschwefelte Roheisen in dem erfindungsgemäßen Niederschachtofen über das Ausgußrohr sauber von der Entschwefelungsschlacke abgetrennt wird.

Beim Abschlackvorgang nach der Roheisenentschwefelung gemäß dem Stand der Technik bleiben hingegen noch etwa 5% der ursprünglichen Menge an hoch schwefelhaltiger Schlacke am entschwefelten Roheisen zurück, wodurch es zu einer ensprechenden Rückschwefelung des Rohstahles beim anschließenden Frischen mit Sauerstoff im Konverter kommt.

Ein nicht zu übersehender Vorteil des erfindungsgemäßen Entschwefelungsverfahren ist, daß der beschriebene Niederschachtofen problemlos an verschiedenen Stellen des Produktionsablaufes zwischen Hochofen und Konverter eingefügt werden kann, da infolge seines besonderen Konstruktionsprinzipes zwischen der Einlaufrinne für das schwefelhaltige und dem Ausgußloch für das entschwefelte Roheisen nur sehr wenig Höhe benötigt wird.

Fig. 1 stellt eine mögliche Ausführungsform des erfindungsgemäßen Niederschachtofens dar. Der Niederschachtofen wird mittels Graphitelektroden 1 elektrisch beheizt. Er ist kippbar und hat ein Ausgußrohr 2, welches bis zum Boden des Arbeitsraumes des Ofens herabreicht. Das Ausgußrohr ermöglicht es, die entschwefelte Eisenschmelze 3 unter der Entschwefelungschlacke 4 abzuziehen. Gegenüber dem Ausgußrohr befindet sich eine Einlaufrinne 5 für das zu entschwefelnde Roheisen. Am Boden des Ofenkessels, unterhalb der Einlaufrinne für das Roheisen, ist eine Düse 6 angebracht. Zur besseren Verwirbelung von Roheisen und Entschwefelungschlacke ist unter der Einlaufrinne, aber oberhalb der Bodendüse ein Trichter 7, in dem das einlaufende, schwefelhaltige Roheisen mit der von unten in dem Trichter hochschießenden Entschwefelungsschlacke intensiv vermischt wird.

Die folgenden Beispiele dienen der weiteren Erläuterung der Erfindung:

Für die Beispiele wurde ein Versuchsofen mit elliptischem Ofenkessel verwendet, der mit Kohlestampfmasse ausgekleidet war und einen Fassungsraum von 400 mm Länge, 260 mm Breite und 240 mm Tiefe hatte. Der Ofen besaß auf der Ausgußseite ein Graphitrohr mit 100 mm Außendurchmesser und 30 mm Innendurchmesser, welches bis zum Boden des Schmelzraumes hinabreichte. In diesem Kessel wurden mit Hilfe von 2 Elektroden mit 100 mm Durchmesser 20 kg Entschwefelungsschlacke aufgeschmolzen.

Um zu einem schnelleren Ergebnis zu kommen, d.h. um die Schwefelsättigung der Schlacke möglichst schnell zu erreichen, wurde der Schlacke Pyrit zur Aufschwefelung zugesetzt.

Nach dem Erreichen einer Schlackentemperatur im Bereich von 1500°C bis 1650°C wurden 10 kq Gußeisenbruch zugegeben und mit voller Leistung, d.h. mit 15 V und 750 A weitergeschmolzen.

Sobald alles Gußeisen aufgeschmolzen war, wurden die Schlacke und das Gußeisen eine halbe Stunde auf Temperatur gehalten. Je nach Versuchsvariante wurde entweder am Ende der halbstündigen Versuchszeit Schlacke und Schmelze mit einem Graphitstab 5 Minuten lang umgerührt (Beispiele 1 und 4) oder es wurde während der halben Stunde Schmelzzeit mittels einer Lanze Luft oder Luft plus Wasserdampf in die Schlacke eingeblasen (Beispiele 2 und 3). Die Einblasrate der Gase wurde so gewählt, daß die Schlacke zwar heftig gerührt wurde, ohne daß jedoch größere Mengen an Schlacke aus dem Versuchsofen spritzten.

Anschließend wurde das entschwefelte Gußeisen durch das Graphitrohr abgegossen.

Es wurden Proben von der Schlacke und dem entschwefelten Gußeisen zur chemischen Analyse entnommen.

Fallweise wurde nach dem Abgießen neuerlich Gußeisenbruch zugesetzt und der Versuch ein oder mehrere Male wiederholt. Das für die Versuche benützte Gußeisen enthielt 0,21 Gew.% S, 3,17 Gew.% C, 2,06 Gew.% Si und 0,27 Gew.% Mn.

Die Versuchsergebnisse sind in der Tabelle 1 am Ende der Beschreibung zusammengefaßt. Außer den durch Analysen gefundenen Schwefelgehalten der Schlacken (S gefunden) sind auch die errechneten Schwefelgehalte der Schlacken (S errechnet) angegeben. Die errechneten Schwefelgehalte der Schlacken ergeben sich aus dem Anfangsgehalt der jeweiligen Schlacken, d.h. aus dem gefundenen Schwefelgehalt des vorherigen Versuches zuzüglich der errechneten Zunahme des S-Gehaltes aus der Entschwefelung des Gußeisens während des Versuches.

### Beispiel 1

Nach dem Einschmelzen der Schlacke und dem Erreichen einer Schlackentemperatur von 1650°C wurde Gußeisen mit 0,21% S eingeschmolzenen (Pr.Nr.O). Nach dem Einschmelzen des Gußeisens wurde die Schlackentemperatur eine halbe Stunde auf 1650°C gehalten.

Am Ende der halbstündigen Versuchszeit wurden Gußeisen und Schlacke 5 Minuten mit einem Graphitstab umgerührt. Danach wurde das Gußeisen abgestochen und Proben von Schlacke und Gußeisen genommen.

Die Probe Nr. 0 gibt den S-Gehalt des eingesetzten Gußeisens an.

Die Schwefelwerte des entschwefelten Gußeisens lagen zwischen 0,010 und 0,017 Gew.% (Pr.Nr. 1-3). Die errechneten Schwefelverluste der Schlacken betrugen jeweils 0,38 Gew.% bezogen auf die Versuchsdauer von einer halben Stunde.

Nach Beendigung der Entschwefelungsversuche wurden zur Schlacke 40 % Manganerz - bezogen auf das Schlackengewicht - zugesetzt und dabei die Schlacke entschwefelt (Pr.Nr.4).

Daraufhin wurden 7 % Braunkohlekoks auf die Schlacke gegeben und das Mangan- bzw. Eisenoxyd weitgehend aus der Schlacke reduziert (Pr.Nr.5).

### Beispiel 2

Bei diesem Versuch wurde mittels einer Lanze Preßluft in die Schlacke eingeblasen. Die Schwefelgehalte des entschwefelten Gußeisens lagen zwischen 0,001 und 0,003 Gew.% (Pr.Nr. 1-4). Die errechneten Schwefelverluste der Schlacken schwankten zwischen 0,31 und 0,59 Gew.% (Pr.Nr. 2-4) bezogen auf die Versuchsdauer von einer halben Stunde.
Die Schlackentemperatur betrug 1520°C.
Nach Beendigung der Entschwefelungsversuche konnte der 5-Gehalt der Schlacke durch Zugabe von 40 % Manganerz auf 0,13 Gew.% gesenkt werden. (Pr.Nr. 5).

### Beispiel 3

Bei Beispiel 3 wurde mittels einer Lanze Preßluft und Wasserdampf in die Schlacke eingeblasen. Die Schwefelgehalte des entschwefelten Gußeisens lagen zwischen 0,002 und 0,003 Gew.% (Pr.Nr. 1-3). Die errechneten S-Verluste der Schlacken schwankten zwischen 0,49 und 0,56 Gew.% (Pr Nr 2-3) bezogen auf die Versuchsdauer von einer halben Stunde.

Die Schlackentemperatur betrug 1530°C.

### Beispiel 4

Bei diesem Versuch wurde Gußeisen und Schlacke am Ende der halbstündigen Versuchsdauer 5 Minuten mit einem Graphitstab umgerührt.

Die Entschwefelungswirkung der Schlacke, deren chemische Analyse außerhalb der erfindungsgemäßen Zusammensetzung lag, war nicht befriedigend. Die S-Gehalte des Gußeisens nach dem Entschwefelungsvorgang lagen zwischen 0,044 und 0,059 Gew.%. (Pr Nr 1-4)
Die Schlackentemperatur war 1630°C.

## Patentansprüche

1. Verfahren zur Entschwefelung von Eisenschmelzen, dadurch gekennzeichnet, daß eine Schlacke (4) mit den chemischen Analysewerten
| | | |
|---|---|---|
| SiO₂ = | max. | 20 Gew.% |
| Al₂O₃ = | max. | 30 Gew.% |
| SiO₂ + Al₂O₃ + TiO₂ = | | 5 - 40 Gew.% |
| FeO = | max. | 2,0 Gew.% |
| MnO = | max. | 1,5 Gew.% |
| CaO + MgO + BaO + Na₂O + K₂O = | | 25 - 65 Gew.% |
| MgO = | max. | 20 Gew.% |
| Na₂O + K₂O = | max. | 10 Gew.% |
| CaF₂ = | | 0 - 60 Gew.% |
| CaO + MgO + BaO + Na₂O + K₂O + CaF₂ = | | 50 - 85 Gew.% |
| | | |
| $\frac{\text{CaO + MgO}}{{\text{SiO}}_{\text{2}} {\text{+ 0,5Al}}_{\text{2}} {\text{O}}_{\text{3}}}$ = | mind. 2 | |
| | | |
| $\frac{{\text{Na}}_{\text{2}} {\text{O + K}}_{\text{2}} \text{O}}{{\text{SiO}}_{\text{2}}}$ = | max. 1 | |
sowie rohstoffbedingten Verunreinigungen in einem kippbaren Niederschachtofen oder eine für das erfindungsgemäße verfahren adaptierten Elektroofen oder Pfannenofen, durch Widerstandserhitzung der Schlacke (4) mittels in die Schlacke eintauchender Elektroden (1) auf eine Temperatur von 1400 - 1800°C gebracht und mit dieser Schlacke (4) die schwefelhaltige Eisenschmelze (3) entschwefelt und entweder diskontinuierlich oder kontinuierlich unterhalb der Entschwefelungsschlacke (4) abgegossen wird, wobei das Verhältnis Eisenschmelze (3) zu Schlacke (4) den Wert von 10:1 Gewichtsteilen nicht überschreiten darf und die Entschwefelungsschlacke (4) kontinuierlich und/oder diskontinuierlich regeneriert wird.

2. Verfahren nach Anspruch 1, dadurch gekennzeichnet, daß eine Schlacke (4) mit folgender chemischer Analyse
| | | |
|---|---|---|
| SiO₂ = | max. | 15 Gew.% |
| Al₂O₃ = | max. | 30 Gew.% |
| SiO₂ + Al₂O₃ + TiO₂ = | | 20 - 40 Gew.% |
| FeO = | max. | 1,2 Gew.% |
| MnO = | max. | 0,7 Gew.% |
| CaO + MgO = | | 30 - 65 Gew.% |
| MgO = | max. | 15 Gew.% |
| CaF₂ = | | 2 - 50 Gew.% |
| CaO + MgO + CaF₂ = | | 55 - 80 Gew.% |
| Na₂O + K₂O = | max. | 1 Gew.% |
| | | |
| $\frac{\text{CaO + MgO}}{{\text{SiO}}_{\text{2}} {\text{+ 0,5Al}}_{\text{2}} {\text{O}}_{\text{3}}}$ = | mind. 2 | |
sowie rohstoffbedingten Verunreinigungen verwendet wird.

3. Verfahren nach Anspruch 1, dadurch gekennzeichnet, daß eine Schlacke (4) mit folgender chemischer Analyse
| | | |
|---|---|---|
| SiO₂ = | | 5 - 15 Gew.% |
| Al₂O₃ = | max. | 25 Gew.% |
| SiO₂ + Al₂O₃ + TiO₂ = | | 25 - 40 Gew.% |
| TiO₂ = | max. | 5 Gew.% |
| FeO = | max. | 0,7 Gew.% |
| MnO = | max. | 0,5 Gew.% |
| CaO + MgO = | | 50 - 65 Gew.% |
| MgO = | max. | 5 Gew.% |
| CaF₂ = | | 7 - 30 Gew.% |
| CaO + MgO + CaF₂ = | | 55 - 72 Gew.% |
| Na₂O + K₂O = | max. | 0,5 Gew.% |
| | | |
| $\frac{\text{CaO + MgO}}{{\text{SiO}}_{\text{2}} {\text{+ 0,5Al}}_{\text{2}} {\text{O}}_{\text{3}}}$ = | mind. 2 | |
sowie rohstoffbedingten Verunreinigungen verwendet wird.

4. Verfahren nach Anspruch 1, dadurch gekennzeichnet, daß die Temperatur der Entschwefelungsschlacke (4) zwischen 1500 und 1700°C liegt.

5. Verfahren nach Anspruch 1, dadurch gekennzeichnet, daß die Entfernung des Schwefels aus der Entschwefelungsschlacke (4) mittels Luft, Sauerstoff, Wasser bzw. Wasserdampf, Eisenoxid, Eisenerz bzw. Manganerz einzeln oder in beliebiger Kombination erfolgt.

6. Verfahren nach Anspruch 1, dadurch gekennzeichnet, daß ein Verhältnis von Eisenschmelze (3) zur Schlacke (4) von maximal 5:1 Gewichtsteilen eingehalten wird.

7. Verfahren nach Anspruch 1, dadurch gekennzeichnet, daß bei kontinuierlicher Entschwefelung ein Verhältnis Eisenschmelze (3) zur Schlacke (4) von maximal 2,5:1 Gewichtsteilen eingehalten wird.

8. Verfahren nach Anspruch 1, dadurch gekennzeichnet, daß mit einer oder mehreren Lanzen von oben Luft, Sauerstoff, Wasserdampf oder deren Gemische in die Schlackenschmelze oder durch die Schlackenschmelze bis in die Metallschmelze geblasen werden.

9. Vorrichtung zur Durchführung des Verfahrens zur Entschwefelung von Eisenschmelzen nach Anspruch 1 enthaltend ein Schmelzaggregat in dem Schlachse (4) durch Widerstandserhitzung mittels eintauchender Elektroden (1) schmelzbar ist, **dadurch gekennzeichnet**, daß es sich um ein kippbares Schmelzaggregat mit einem Ausgußrohr (2) handelt, welches bei gekipptem Schmelzaggregat in die Eisenschmelze hineinreicht.

10. Vorrichtung nach Anspruch 9 zur Durchführung des Verfahrens zur Entschwefelung von Eisenschmelzen nach Anspruch 1, dadurch gekennzeichnet, daß es sich dabei um einen mittels Elektroden (1) beheizten, kippbaren Niederschachtofen handelt und daß seine Auskleidung aus Kohlestampfmasse und/oder Kohlesteinen besteht, während für den Ofenboden auch kohlenstoffhaltige, basische oder tonerdereiche, feuerfeste Steine vorgesehen werden können und er ein bis zum Boden des Arbeitsraumes reichendes Ausgußrohr (2) besitzt.

11. Niederschachtofen nach Anspruch 10, dadurch gekennzeichnet, daß sich in seinem Arbeitsraum auf der Einlaufseite für die Eisenschmelze (3) ein Trichter (7) für die Verwirbelung und teilweise Entschwefelung der schwefelhaltigen Eisenschmelze mit vom Grund des Trichters hochgeförderter, heißer, flüssiger Schlacke befindet.

12. Niederschachtofen nach Anspruch 10, dadurch gekennzeichnet, daß mindestens ein Spülstein und/oder mindestens eine Einblasdüse (6) an seinem Boden und/oder an seinen Seitenwänden vorhanden sind.

13. Vorrichtung nach Anspruch 9 zur Durchführung des Verfahrens zur Entschwefelung von Eisenschmelzen nach Anspruch 1, dadurch gekennzeichnet, daß es sich dabei um einen Pfannenofen handelt, dessen feuerfeste Auskleidung aus Kohlestampfmasse und/oder Kohlesteinen besteht, während dort, wo überwiegend flüssiges Eisen mit der Auskleidung in Berührung kommt, kohlenstoffhaltige, basische oder hochtonerdehaltige, feuerfeste Steine verwendet werden.

## Claims

1. Process for desulphurising molten iron, characterised in that a slag (4) with the chemical composition:
| | | |
|---|---|---|
| SiO₂ = | max. | 20 wt.% |
| Al₂O₃ = | max. | 30 wt.% |
| SiO₂ + Al₂O₃ + TiO₂ = | | 5 - 40 wt.% |
| FeO = | max. | 2.0 wt.% |
| MnO = | max. | 1.5 wt.% |
| CaO + MgO + BaO + Na₂O + K₂O = | | 25 - 65 wt.% |
| MgO = | max. | 20 wt.% |
| Na₂O + K₂O = | max. | 10 wt.% |
| CaF₂ = | | 0 - 60 wt.% |
| CaO + MgO + BaO + Na₂O + K₂O + CaF₂= | | 50 - 85 wt.% |
| | | |
| $\frac{\text{CaO + MgO}}{{\text{SiO}}_{\text{2}} {\text{+ 0.5Al}}_{\text{2}} {\text{O}}_{\text{3}}}$ = | min. 2 | |
| | | |
| $\frac{{\text{Na}}_{\text{2}} {\text{O + K}}_{\text{2}} \text{O}}{{\text{SiO}}_{\text{2}}}$ = | max. 1 | |
and impurities which depend on the raw materials used, in a tiltable low-shaft furnace or an electrical furnace adapted for the process according to the invention or pan furnace, is brought to a temperature of 1400 - 1800°C by resistance heating the slag (4) using electrodes (1) immersed in the slag and desulphurising the sulphur-containing molten iron (3) with this slag and either batchwise or continuously running it off below the desulphurising slag (4), wherein the ratio of molten iron (3) to slag (4) should not exceed the value of 10:1 in parts by weight and the desulphurising slag (4) is regenerated continuously and/or batchwise.

2. Process according to Claim 1, characterised in that a slag (4) with the following chemical composition: and impurities, which depend on the raw materials, is used.

3. Process according to Claim 1, characterised in that a slag (4) with the following chemical composition:
| | | |
|---|---|---|
| SiO₂ = | | 5 - 15 wt.% |
| Al₂O₃ = | max. | 25 wt.% |
| SiO₂ + Al₂O₃ + TiO₂ = | | 25 - 40 wt.% |
| TiO2 = | max. | 5 wt.% |
| FeO = | max. | 0.7 wt.% |
| MnO = | max. | 0.5 wt.% |
| CaO + MgO = | | 50 - 65 wt.% |
| MgO = | max. | 5 wt.% |
| CaF₂ = | | 7 - 30 wt.% |
| CaO + MgO + CaF₂ = | | 55 - 72 wt.% |
| Na₂O + K₂O = | max. | 0.5 wt.% |
| | | |
| $\frac{\text{CaO + MgO}}{{\text{SiO}}_{\text{2}} {\text{+ 0.5Al}}_{\text{2}} {\text{O}}_{\text{3}}}$ = | min. 2 | |
and impurities, which depend on the raw materials, is used.

4. Process according to Claim 1, characterised in that the temperature of the desulphurising slag (4) is between 1500 and 1700°C.

5. Process according to Claim 1, characterised in that the removal of sulphur from the desulphurising slag (4) takes place using air, oxygen, water or steam, iron oxide, iron ore or manganese ore, individually or in any combination.

6. Process according to Claim 1, characterised in that the ratio of molten iron (3) to slag (4) is maintained at a maximum of 5:1 parts by weight.

7. Process according to Claim 1, characterised in that in the case of continuous desulphurisation, the ratio of molten iron (3) to slag (4) is maintained at a maximum of 2.5:1 parts by weight.

8. Process according to Claim 1, characterised in that air, oxygen, steam or mixtures thereof are blown from above into the molten slag or through the molten slag into the molten metal using one or more lances.

9. Device for performing the process for desulphurising molten iron according to Claim 1 containing a fusion unit in which slag (4) can be fused by resistance heating using immersed electrodes (1), characterised in that it is a tiltable fusion unit with a drainage pipe (2) which reaches into the molten iron when the fusion unit is tilted.

10. Device according to Claim 9 for performing the process for desulphurising molten iron according to Claim 1, characterised in that it is a tiltable low-shaft furnace heated by electrodes (1) and that its lining consists of carbon monolithic lining material and/or carbon bricks, whereas carbon-containing, basic or alumina-rich, refractory bricks may be provided for the base of the furnace and it has a drainage pipe (2) extending down to the base of the working space.

11. Low-shaft furnace according to Claim 10, characterised in that a hopper (7) for swirling and partially desulphurising the sulphur-containing molten iron with hot, liquid slag supplied from the base of the hopper is located in the working space, on the molten iron (3) inlet side.

12. Low-shaft furnace according to Claim 10, characterised in that at least one scouring brick and/or at least one gas injection nozzle (6) are provided in its base and/or in its side walls.

13. Device according to Claim 9 for performing the process for desulphurising molten iron according to Claim 1, characterised int hat it is a pan furnace whose refractory lining consists of carbon mcnolithic lining material and/or carbon bricks, whereas wherever mainly liquid iron comes into contact with the lining, carbon-containing, basic or alumina-rich, refractory bricks are used.

## Revendications

1. Procédé de désulfuration de bains de fer en fusion, caractérisé en ce qu'un laitier (4) de composition suivante :
| | |
|---|---|
| SiO₂ | au plus 20 % de poids |
| Al₂O₃ | au plus 30 % de poids |
| SiO₂ + Al₂O₃ + TiO₂ | 5 - 40 % de poids |
| FeO | au plus 2,0 % de poids |
| MnO | au plus 1,5 % de poids |
| CaO + MgO + BaO + Na₂O + K₂O | 25 - 65 % de poids |
| MgO | au plus 20 % de poids |
| Na₂O + K₂O | au plus 10 % de poids |
| CaF₂ | 0 - 60 % de poids |
| CaO + MgO + BaO + Na₂O + K₂O + CaF₂ | 50 - 85 % de poids |
| | |
| | |
| $\frac{\text{Cao + Mgo}}{{\text{SiO}}_{\text{2}} {\text{+ 0,5Al}}_{\text{2}} {\text{O}}_{\text{3}}}$ | au moins 2 |
| $\frac{{\text{Na}}_{\text{2}} {\text{O +K}}_{\text{2}} \text{O}}{{\text{SiO}}_{\text{2}}}$ | au plus 1 |
ainsi que des impuretés provenant de la matière première dans un four à cuve basse basculante ou dans un four électrique ou à creuset adapté au procédé selon l'invention, est porté à une température de 1 400 à 1 800° C par échauffement du laitier (4) au moyen d'une électrode (1) plongée dans le laitier, le bain de fer en fusion (3) contenant du soufre étant désulfuré par ce laitier (4) et étant continûment ou discontinûment coulé par en dessous du laitier de désulfuration (4), le rapport des poids entre le bain de fer en fusion (3) et le laitier (4) ne devant pas excéder 10:1 et le laitier de désulfuration (4) étant continûment ou discontinûment régénéré.

2. Procédé selon le revendication 1, caractérisé en ce qu'on utilise un laitier (4) de composition chimique suivante :
| | |
|---|---|
| SiO₂ | au plus 15 % de poids |
| Al₂O₃ | au plus 30 % de poids |
| SiO₂ + Al₂O₃ + TiO₂ | 20 - 40 % de poids |
| FeO | au plus 1,2 % de poids |
| MnO | au plus 0,7 % de poids |
| CaO + MgO | 30 - 65 % de poids |
| MgO | au plus 15 % de poids |
| CaF₂ | 2 - 50 % de poids |
| CaO + MgO + CaF₂ | 55 - 80 % de poids |
| Na₂O + K₂O | au plus 1 % de poids |
| | |
| $\frac{\text{Cao + Mgo}}{{\text{SiO}}_{\text{2}} {\text{+ 0,5Al}}_{\text{2}} {\text{O}}_{\text{3}}}$ | au moins 2 |
ainsi que des impuretés provenant de la matière première.

3. Procédé selon la revendication 1, caractérisé en ce qu'on utilise un laitier (4) de composition chimique suivante :
| | |
|---|---|
| SiO₂ | 5 - 15 % de poids |
| Al₂O₃ | au plus 25 % de poids |
| SiO₂ + Al₂O₃ + TiO₂ | 25 - 40 % de poids |
| TiO₂ | au plus 5 % de poids |
| FeO | au plus 0,7 % de poids |
| MnO | au plus 0,5 % de poids |
| CaO + MgO | 50 - 65 % de poids |
| MgO | au plus 5 % de poids |
| CaF₂ | 7 - 30 % de poids |
| CaO + MgO + CaF₂ | 55 - 72 % de poids |
| Na₂O + K₂O | au plus 0,5 % de poids |
| | |
| $\frac{\text{Cao + Mgo}}{{\text{SiO}}_{\text{2}} {\text{+ 0,5Al}}_{\text{2}} {\text{O}}_{\text{3}}}$ | au moins 2 |
ainsi que des impuretés provenant de la matière première.

4. Procédé selon la revendication 1, caractérisé en ce que la température du laitier de désulfuration (4) est située entre 1 500 et 1 700° C.

5. Procédé selon la revendication 1, caractérisé en ce que l'enlèvement du soufre du laitier de désulfuration (4) est obtenu au moyen d'air, d'oxygène, d'eau ou de vapeur d'eau, d'oxyde de fer, de minerai de fer ou de manganèse individuellement ou en combinaison quelconque.

6. Procédé selon la revendication 1, caractérisé en ce qu'on maintient un rapport de poids entre le bain de fer en fusion (3) et le laitier (4) d'au plus 5:1.

7. Procédé selon la revendication 1, caractérisé en ce que, lors d'une désulfuration en continu, on maintient un rapport de poids entre le bain de fer en fusion (3) et le laitier (4) d'au plus 2,5:1.

8. Procédé selon la revendication 1, caractérisé en ce que, à l'aide d'une ou plusieurs lances, on insuffle par au-dessus de l'air, de l'oxygène, de la vapeur d'eau ou un mélange de ceux-ci dans le laitier en fusion ou à travers le laitier en fusion jusqu'au bain de métal en fusion.

9. Dispositif pour mettre en oeuvre le procédé de désulfuration de bains de fer en fusion selon la revendication 1, comportant un revêtement réfractaire dans lequel le laitier (4) est fusible par échauffement par résistance au moyen d'une électrode plongeante (1), caractérisé en ce qu'il s'agit d'un revêtement réfractaire basculant muni d'un tuyau d'évacuation (2) qui pénètre dans le bain de fer en fusion en position basculée du revêtement réfractaire.

10. Dispositif selon la revendication 9 pour mettre en oeuvre le procédé de désulfuration de bains de fer en fusion selon la revendication 1, caractérisé en ce qu'il s'agit d'un four à cuve basse basculante et chauffée par électrode (1) et en ce que son revêtement est constitué de carbone réfractaire damé et/ou de briques de carbone, tandis que l'on peut également prévoir pour le fond du four des briques réfractaires à base de carbone, basiques ou riches en alumine, et comportant un tuyau d'évacuation (2) s'étendant jusqu'au fond du bain.

11. Four à cuve basse selon la revendication 10, caractérisé en ce qu'il comporte un entonnoir (7) dans le bain du côté de l'alimentation en fer en fusion (3) pour provoquer un tourbillonnement et une désulfuration partielle du bain de fer en fusion contenant du soufre à l'aide du laitier liquide chaud refoulé vers le haut depuis la base de l'entonnoir.

12. Four à cuve basse selon la revendication 10, caractérisé en ce qu'il comprend au moins une brique de purge et/ou au moins une buse d'insufflation (6) en son fond et/ou au niveau de ses parois latérales.

13. Dispositif selon la revendication 9 pour mettre en oeuvre le procédé de désulfuration de bains de fer en fusion selon la revendication 1, caractérisé en ce qu'il s'agit d'un four à creuset, dont le revêtement réfractaire est constitué de carbone réfractaire damé et/ou de briques de carbone, tandis qu'aux endroits où essentiellement du fer liquide est en contact avec le revêtement, on utilise des briques réfractaires à base de carbone, basiques ou riches en alumine.
